# EUROPÄISCHE PATENTSCHRIFT

(11) **EP 2 716 813 B1**
(45) Veröffentlichungstag und Bekanntmachung des Hinweises auf die Patenterteilung: **03.05.2017**
(21) Anmeldenummer: 13180585.5
(22) Anmeldetag: 15.08.2013
(51) Int. Cl.: D21F 1/00, D21F 7/08

(54) **Papiermaschinenband**
Paper machine fabric
Toile pour machine à papier

(30) Priorität: 08.10.2012 DE 202012103846 U
(43) Veröffentlichungstag der Anmeldung: 09.04.2014
(73) Patentinhaber: Heimbach GmbH & Co. KG, 52353 Düren (DE)
(72) Erfinder: Barrett, Rex, Neenah, Wisconsin 54956 (US); Rigby, Alister John, Dr., Lancashire England BL1 6EB (GB)
(74) Vertreter: Albrecht, Ralf

(56) Entgegenhaltungen:
- DE-U1-202008 016 863
- European Bioplastics: "Was sind Biokunststoffe?", , August 2012 (2012-08), XP002713077, Gefunden im Internet: URL:http://en.european-bioplastics.org/wp- content/uploads/2011/04/fs/Biokunststoffe_ de.pdf [gefunden am 2013-09-17]

## Beschreibung

Die Erfindung betrifft ein Papiermaschinenband. Papiermaschinenbänder sind endlose oder über eine Naht endlos gemachte Textilerzeugnisse großer Länge und großer Breite, die in ihrem Aufbau und in der Materialwahl an die spezifischen Anforderungen in einer Papiermaschine angepasst sind. Die Papiermaschinenbänder laufen in der Papiermaschine um und unterstützen dabei die in der Papiermaschine sich bildende Papierbahn beim Durchlauf durch die Papiermaschine und ermöglichen und fördern dabei den Entwässerungsprozess. Dabei können entsprechend ihrem Einsatzort drei Grundtypen von Papiermaschinenbändern unterschieden werden.

Im ersten Teil der Papiermaschine, der Formierpartie, werden ein- oder mehrlagige Gewebe verwendet, auf die die Papierpulpe derart aufgebracht wird, dass sich eine Papierbahn ausbildet. Ihre Entwässerung erfolgt unter Schwerkrafteinfluss und durch Einwirkung von mittels Saugkästen aufgebrachtem Unterdruck durch das Formiersieb. Formiersiebe müssen deshalb einerseits sehr durchlässig sein und andererseits eine gute Faserretention auf deren Außenseite aufweisen. In dem nachfolgenden Abschnitt der Papiermaschine, der Pressenpartie, wird die Papierbahn von Pressfilzen übernommen und durch Walzenpressen hindurchgeführt, wobei die in der Papierbahn noch enthaltene Flüssigkeit unter Pressendruck herausgepresst und durch den Pressfilz hindurchgedrückt wird. Pressfilze weisen grundsätzlich einen Träger in Form eines Fadensystems auf, auf das eine oder mehrere Faserschichten aufgenadelt sind. Das Fadensystem kann ein Gewebe, Gewirke oder ein Fadengelege sein. Bekannt sind auch Kombinationen solcher Fadensysteme. Auf die Pressenpartie folgt die Trockenpartie, in der die Papierbahn auf Trockensiebe übergeben wird, die die Papierbahn über heiße Walzen führt. Die Entwässerung erfolgt hier thermisch. Trockensiebe bestehen in der Regel aus einem offenen Gewebe oder aus einem Drahtgliederband (zur Gattung: EP 0 171 891 A1, EP 0 472 072 A1 und EP 0 763 623 B1). Daneben gibt es noch weitere Formen von Papiermaschinenbändern, beispielsweise sogenannte Schuhpressenbänder, welche aus einem Träger, bestehend z.B. aus einem Gewebe oder einem Fadengelege, und einer darauf aufgebrachten, undurchlässigen Polymerschicht hergestellt sind.

Früher wurden die Fadensysteme solcher Papiermaschinenbänder aus Wolle oder Baumwolle hergestellt. Deren mechanische Eigenschaften waren jedoch so eingeschränkt, dass sie mit der weiteren Entwicklung der Papiermaschinen nicht schritthalten konnten. Seit mehreren Jahrzehnten werden deshalb Papiermaschinenbänder ausschließlich aus Kunststoffen hergestellt, die auf fossilen Rohstoffen basieren, wie Polyethylen, Polypropylen, Polyamid, Polyester, Polyethylenterephthalat, Polyetheretherketon und dergleichen. Dabei ist der Mengenverbrauch an solchen Kunststoffen durchaus beachtlich, da Papiermaschinenbänder wegen der ungünstigen Umgebungsbedingungen in der Papiermaschine nur eine Lebensdauer von einigen Monaten haben und dann gegen neue Bänder ausgetauscht werden müssen.

Die für polymere Kunststoffe verwendeten fossilen Rohstoffe, insbesondere die petrochemischen Rohstoffe wie Mineralöl, gehen zur Neige. Da Mineralöl für die Herstellung von Treibstoffen noch nicht ersetzt werden kann, besteht ein allgemeines Bedürfnis, die Mineralölvorkommen so weit wie möglich zu schonen und denjenigen Anwendungen vorzubehalten, für die sie noch unverzichtbar sind.

Aus der DE 20 2008 016 863 U1 ist ein Papiermaschinenband bekannt, das Volumenkörper enthält, die zumindest teilweise aus einem biologisch abbaubaren Material, insbesondere zumindest einem biologisch abbaubaren Polymer bestehen. Sinn dieser Maßnahme ist es, einen biologischen Abbauprozess während der Betriebsdauer des Bandes zu generieren, um zugesetztes oder abgebautes Hohlraumvolumen zu kompensieren. Als Volumenkörper kommen dabei auch Kett- oder Schussfäden, Füllfäden, Filamente, Garne und Zwirne in Frage.

Der Erfindung liegt die Aufgabe zugrunde, für Papiermaschinenbänder Materialien vorzusehen, die die bisher für Papiermaschinenbänder verwendeten, auf petrochemischen Rohstoffen basierenden Kunststoffe zu ersetzen in der Lage sind.

Diese Aufgabe wird erfindungsgemäß dadurch gelöst, dass das Papiermaschinenband ein Fadensystem mit Fäden aufweist oder daraus besteht, wobei ein Teil der Fäden oder sämtliche Fäden teilweise oder ganz aus einem Biokunststoff bestehen, und wobei der Biokunststoff nicht biologisch abbaubar und unter Verwendung von einem oder mehreren nachwachsenden Rohstoffen, insbesondere pflanzlichen Rohstoffen, hergestellt ist. Durch Verwendung solcher Kunststoffe wird ein Beitrag zur Schonung der fossilen Ressourcen geleistet. Außerdem sind Biokunststoffe unproblematischer zu deponieren, und ihr Material lässt sich größtenteils zur erneuten Verwendung wiedergewinnen.

Für den Einsatz in der Papiermaschine eignen sich insbesondere die nachstehenden Biopolymere. So kommen Kunststoffe infrage, die auf Stärke, insbesondere thermoplastischet Stärke basieren. Der Rohstoff für Stärke kann sein Mais, Weizen, Kartoffel oder Tapioka. Dabei sollte ein wasserfester Stärkekunststoff verwendet werden, wie er sich beispielsweise aus der EP 0 596 437 A2, WO 02/051284 A2 oder WO 96/19599 A1 ergibt.

Ein weiterer Rohstoff ist Cellulose, das beispielsweise mittels Veresterung weiter verarbeitet wird. Beispiele für Cellulosepolymere sind der JP 2009-138022 A1, der JP 2003-082160 A1, der WO 2011/097700 A1, JP 2004-010844, JP 2004-131670 A1, der JP 2003-335898 A1 und der CN 101 492 837 A1 zu entnehmen.

Ein weiterer geeigneter Biokunststoff stellt Polymilchsäure, auch Polylactidsäure (PLA) genannt, dar, wie sie beispielsweise in der WO 02/051284 A2 sowie in der WO 2011/097700 A1 zwecks Herstellung von Fasern und textilen Fäden beschrieben ist, aber auch in der JP 2003-082160 A1, der JP 2008-223177A1 und der JP 2008-297680 A1. Ebenfalls geeignet ist auf 1,3-Propandiol (PDO) basierendes Polytrimethylenterephthalat (PTT), wie es sich beispielsweise aus der WO 2010/078328 A2, der US 2010/0168372 A1, der JP 2008-223177 A1 und JP 2008-297680 A1 ergibt.

Ein gleichfalls geeigneter Biokunststoff ist biobasiertes Polyamid (PA), wie es beispielsweise in der JP 2010-222721 A1, der WO 2011/094673 A2, der WO 2011/066619 A1 oder der WO 2011/066620 A1 beschrieben ist. Entsprechendes gilt für Polyhydroxyalkanoat (PHA), wie es z.B. in der JP 2008-223177 A1 und der JP 2008-297680 offenbart ist, sowie biobasiertes Polyethylen (PE).

Ebenfalls geeignete Biopolymere sind Polyvinylchlorid (PVC) aus biobasiertem Ethen oder Ethin, biobasiertes Polybutylenterephthalat (PBT), z.B. erwähnt in der US 2010/0168371 A1 und der WO 2010/078328 A2, Polyphenylensulfid (PPS), Polyethylenterephthalat (PET), z.B. beschrieben in der WO 2010/101698 A2, der CN 101525416 A1, der WO 2010/078328 A2, der US 2010/0168371 A1 und der WO 2009/120457 A2, Polyethylen-co-isosorbid Terephthalatpolymer (PEIT), auf 1,3-Propandiol basierendes Polyester, z.B. erwähnt in der US 2010/0168371 A1, WO 2010/078328 A2 und der WO 2008/088501 A1, sowie Polyurethan (PUR), das auf biobasierten Polyolen und biobasierten Isocyanaten aufbaut.
Die vorzitierten Dokumente zum Stand der Technik werden vollinhaltlich zum Inhalt der vorliegenden Beschreibung gemacht. Dies gilt insbesondere für die in den Druckschriften dargestellten Herstellungsprozesse und auch die Kombinationen mit jeweils anderen Materialien und Rohstoffen. Es versteht sich, dass die vorgenannten Biokunststoffe bzw. Rohstoffe - soweit möglich - dafür auch miteinander oder - sofern es die Anforderungen bedingen - mit den bekannten, mineralölbasierten Kunststoffen vermischt werden können, z.B. unter Bildung von Compounds oder Blends.

Das Fadensystem kann als Gewebe, Gewirke oder Fadengelege oder auch als Drahtgliederband sowie aus Kombinationen davon ausgebildet werden. In dem Fadensystem können Fäden vorhanden sein, die als Monofilamente - auch Drähte - und/oder als Multifilamente oder Zwirne ausgebildet sind. Für Multifilamente können sowohl Fasern aus Biokunststoffen als auch Fasern aus mineralölbasierten Kunststoffen verwendet werden.
Das Fadensystem kann auch mehrere Lage aufweisen, wobei zumindest eine Lage Fäden enthält oder daraus besteht, die teilweise oder ganz aus einem Biokunststoff bestehen. Auch hier sind Kombinationen aus Biokunststoff und petrochemischen Kunststoffen möglich, indem beispielsweise die eine Lage aus einem Biokunststoff und die andere Lage aus einem petrochemischen Kunststoff gefertigt werden oder beide Lagen aus einer Kombination beider Arten von Kunststoffen. Wenn die Umgebungsbedingungen in der Papiermaschine es erlauben, sollten beide Lagen aus einem jeweils dafür geeigneten Biokunststoff hergestellt sein, um möglichst weitgehend auf petrochemische Kunststoffe verzichten zu können.

Wie bei bekannten Papiermaschinenbändern kann dabei auch eine Lage des Fadensystems als Gewebe oder Gewirke und eine weitere Lage als Fadengelege ausgebildet sein, bei der die Fäden übereinandergelegt und nicht miteinander verwoben oder verwirkt sind.

Wie schon erwähnt, können in dem Fadensystem Fäden vorhanden sein, die teilweise aus dem Biokunststoff und teilweise aus einem petrochemischen Kunststoff bestehen, indem beide Kunststoffe als Compound oder Blend vermischt sind und/oder ein Teil der Fäden aus Biokunststoff und ein anderer Teil aus petrochemischem Kunststoff hergestellt sind. Dies kann beispielsweise in der Form geschehen, dass die Fäden als Kern-Mantel-Fäden ausgebildet sind und dass der Kern aus dem Biokunststoff und der Mantel aus dem petrochemischen Kunststoff oder umgekehrt hergestellt sind. Es können jedoch auch Fäden vorhanden sein, die als Multifilamentfäden und/oder Zwirnen ausgebildet sind, wobei ein Teil der Filamente aus dem Biokunststoff und ein Teil der Filamente aus dem petrochemischen Kunststoff bestehen können.

In Sonderheit kann das Papiermaschinenband als Formiersieb ausgebildet sein, das in der Formiersektion zur Ausbildung der Papierbahn einzusetzen ist. Dabei sollten diejenigen Fäden, die teilweise oder ganz aus dem Biokunststoff bestehen, Eigenschaften in folgenden Bereichen haben:
Fadendurchmesser: 0,08 - 0,5 mm;
Zugkraft: 2 - 110 N;
Fadendehnung beim Bruch: 10 - 32%;
Fadenelastizitätsmodul: 80 - 9250 N/mm².

In weiterer Ausgestaltung der Erfindung ist vorgesehen, dass das Papiermaschinenband mit einer Beschichtung versehen ist und die Beschichtung teilweise oder ganz aus einem Biokunststoff besteht, beispielsweise einem der vorstehend näher bezeichneten Biokunststoffe. Unabhängig davon kann das Papiermaschinenband auch mit einer Faserschicht versehen sein, wobei die Faserschicht teilweise oder ganz aus einem Biokunststoff besteht.

Das vorbeschriebene Papiermaschinenband kann vorzugsweise als Formiersieb, Pressenfilz oder Trockensieb ausgebildet sein.

## Patentansprüche

1. Papiermaschinenband, das ein Fadensystem mit Fäden aufweist oder daraus besteht, wobei ein Teil der Fäden oder sämtliche Fäden teilweise oder ganz aus einem Biokunststoff bestehen, und wobei der Biokunststoff nicht biologisch abbaubar und unter Verwendung von einem oder mehreren nachwachsenden Rohstoffen, insbesondere pflanzlichen Rohstoffen, hergestellt ist.

2. Papiermaschinenband nach Anspruch 1, **dadurch gekennzeichnet, dass** der Biokunststoff oder sein Rohstoff aus einer Gruppe ausgewählt ist, die besteht aus Stärke, Cellulosepolymer, Polylactidsäure (PLA), Polytrimethylenterephthalat (PTT) aus biobasiertem 1,3-Propandiol (PDO), biobasiertem Polyamid (PA), Polyhydroxyalkanoat (PHA), biobasiertem Polyethylen (PE), Polyvinylchlorid (PVC) aus biobasiertem Ethen oder Ethin, biobasiertem Polybutylenterephthalat (PBT), biobasiertem Polyphenylensulfid (PPS), biobasiertem Polyethylenterephthalat (PET), biobasiertem Polyethylen-co-isosorbid Terephthalatpolymer (PEIT), Polyurethan (PUR) aus biobasiertem Polyol und/oder biobasiertem Isocyanat.

3. Papiermaschinenband nach Anspruch 1 oder 2, **dadurch gekennzeichnet, dass** das Fadensystem ein oder mehrere Gewebe, Gewirke oder Fadengelege oder Kombinationen davon und/oder ein Drahtgliederband bildet.

4. Papiermaschinenband nach einem der Ansprüche 1 bis 3, **dadurch gekennzeichnet, dass** in dem Fadensystem Fäden vorhanden sind, die als Monofilamente und/oder als Multifilamente ausgebildet sind.

5. Papiermaschinenband nach einem der Ansprüche 1 bis 4, **dadurch gekennzeichnet, dass** das Fadensystem mehrere Lagen aufweist und dass zumindest eine Lage Fäden enthält oder daraus besteht, die teilweise oder ganz aus einem Biokunststoff bestehen.

6. Papiermaschinenband nach einem der Ansprüche 1 bis 5, **dadurch gekennzeichnet, dass** das Fadensystem mehrere Lagen aufweist und dass zumindest eine Lage Fäden enthält, die teilweise oder ganz aus einem petrochemischen Kunststoff bestehen.

7. Papiermaschinenband nach Anspruch 5 oder 6, **dadurch gekennzeichnet, dass** eine Lage des Fadensystems als Gewebe und eine weitere Lage als Fadengelege ausgebildet sind.

8. Papiermaschinenband nach einem der Ansprüche 1 bis 7, **dadurch gekennzeichnet, dass** in dem Fadensystem Fäden vorhanden sind, die teilweise aus dem Biokunststoff und teilweise aus einem petrochemischen Kunststoff bestehen.

9. Papiermaschinenband nach Anspruch 8, **dadurch gekennzeichnet, dass** die Fäden als Kern-Mantel-Fäden ausgebildet sind, wobei der Kern aus dem Biokunststoff und der Mantel aus dem petrochemischen Kunststoff oder umgekehrt bestehen, oder dass in dem Fadensystem Fäden vorhanden sind, die als Multifilamentfäden oder Zwirne ausgebildet sind, wobei ein Teil der Filamente aus dem Biokunststoff und ein Teil der Filamente aus dem petrochemischen Kunststoff bestehen.

10. Papiermaschinenband nach einem der Ansprüche 1 bis 9, **dadurch gekennzeichnet, dass** das Papiermaschinenband mit einer Beschichtung versehen ist und die Beschichtung teilweise oder ganz aus einem Biokunststoff besteht, und/oder dass das Papiermaschinenband mit einer Faserschicht versehen ist und die Faserschicht teilweise oder ganz aus einem Biokunststoff besteht.

## Claims

1. A paper machine belt that has a thread system with threads or is made of the latter, wherein some of the threads or all of the threads are made partially or entirely of a bioplastic, and wherein the bioplastic is not biologically degradable and is produced using one or more renewable raw materials, in particular plant raw materials.

2. The paper machine belt according to claim 1, **characterised in that** the bioplastic or its raw material is chosen from a group that consists of starch, cellulose polymer, polylactic acid (PLA), polytrimethylene terephthalate (PTT) made of bio-based 1,3-propanediol (PDO), bio-based polyamide (PA), polyhydroxyalkanoate (PHA), bio-based polyethylene (PE), polyvinyl chloride (PVC) made of bio-based ethene or ethyne, bio-based polybutylene terephthalate (PBT), bio-based polyphenylene sulfide (PPS), bio-based polyethylene terephthalate (PET), bio-based polyethylene-co-isosorbide terephthalate polymer (PEIT), polyurethane (PUR) made of bio-based polyol and/or bio-based isocyanate.

3. The paper machine belt according to claim 1 or 2, **characterised in that** the thread system forms one or more woven or knitted fabrics or non-woven yarn layers or combinations of the latter and/or a wire-link band.

4. The paper machine belt according to any of claims 1 to 3, **characterised in that** there are threads in the thread system which are in the form of monofilaments and/or multifilaments.

5. The paper machine belt according to any of claims 1 to 4, **characterised in that** the thread system has a number of layers and that at least one layer contains threads or consists of threads which are made partially or entirely of a bioplastic.

6. The paper machine belt according to any of claims 1 to 5, **characterised in that** the thread system has a number of layers and that at least one layer contains threads which are made partially or entirely of a petrochemical plastic.

7. The paper machine belt according to claim 5 or 6, **characterised in that** one layer of the thread system is in the form of a woven fabric and a further layer is in the form of a non-woven layer.

8. The paper machine belt according to any of claims 1 to 7, **characterised in that** there are threads within the thread system which are partially made of the bioplastic and partially of a petrochemical plastic.

9. The paper machine belt according to claim 8, **characterised in that** the threads are in the form of core/sheath threads, wherein the core is made of the bioplastic and the core of the petrochemical plastic or vice versa, or there are threads in the thread system which are in the form of multifilament threads or yarns, some of the filaments being made of the bioplastic and some of the filaments being made of the petrochemical plastic.

10. The paper machine belt according to any of claims 1 to 9, **characterised in that** the paper machine belt is provided with a coating and the coating is made partially or entirely of a bioplastic and/or the paper machine belt is provided with a fibre layer and the fibre layer is made partially or entirely of a bioplastic.

## Revendications

1. Bande pour machine à papier qui présente un système de fils comprenant des fils ou qui en est constitué, une partie des fils ou tous les fils étant constitués en partie ou entièrement d'un bioplastique, et le bioplastique étant non biodégradable et étant fabriqué en utilisant une ou plusieurs matières premières renouvelables, notamment des matières premières végétales.

2. Bande pour machine à papier selon la revendication 1, **caractérisée en ce que** le bioplastique ou sa matière première est sélectionné dans le groupe constitué d'amidon, de polymère cellulosique, d'acide polylactide (PLA), de polytriméthylène téréphthalate (PTT), de propane 1,3-diol (PDO) à base biologique, de polyamide (PA) à base biologique, de polyhydroxyalcanoate (PHA), de polyéthylène (PE) à base biologique, de chlorure de polyvinyle (PVC) à base biologique d'éthylène ou d'acétylène, de polybutylène téréphtalate (PBT) à base biologique, de polysulfure d'éthylène (PPS) à base biologique, de polytéréphtalate d'étylène (PET) à base biologique, de polyéthylène-co-isosorbide téréphtalate (PEIT) à base biologique, de polyuréthanne (PUR) à base biologique de polyol et/ou d'isocyanate à base biologique.

3. Bande pour machine à papier selon la revendication 1 ou 2, **caractérisée en ce que** le système de fils forme un ou plusieurs tissus, tissus à mailles ou assemblages de fils ou des combinaisons de ceux-ci et/ou une bande à maillons de fils.

4. Bande pour machine à papier selon l'une quelconque des revendications 1 à 3, **caractérisée en ce que** des fils sont présents dans le système de fils, lesquels sont réalisés comme monofilaments et/ou comme multifilaments.

5. Bande pour machine à papier selon l'une quelconque des revendications 1 à 4, **caractérisée en ce que** le système de fils présente plusieurs couches et **en ce qu'**au moins une couche contient des fils ou en est constituée, lesquels sont constitués en partie ou entièrement d'un bioplastique.

6. Bande pour machine à papier selon l'une quelconque des revendications 1 à 5, **caractérisée en ce que** le système de fils présente plusieurs couches et **en ce qu'**au moins une couche contient des fils, lesquels sont constitués en partie ou entièrement d'une matière plastique pétrochimique.

7. Bande pour machine à papier selon la revendication 5 ou 6, **caractérisée en ce qu'**une couche du système de fils est réalisée comme tissu et **en ce qu'**une autre couche est réalisée comme assemblage de fils.

8. Bande pour machine à papier selon l'une quelconque des revendications 1 à 7, **caractérisée en ce que** dans le système de fils, des fils sont présents, lesquels sont constitués en partie de bioplastique et en partie d'une matière plastique pétrochimique.

9. Bande pour machine à papier selon la revendication 5 ou 6, **caractérisée en ce que** dans le système de fils, les fils sont réalisés comme fils à âme et enveloppe, l'âme étant constituée du bioplastique et l'enveloppe étant constituée de la matière plastique pétrochimique ou inversement, ou **en ce que** dans le système de fils, des fils sont présents, lesquels sont réalisés comme fils multifilaments ou fils retors, une partie des filaments étant constituée du bioplastique et une partie des filaments étant constituée de la matière plastique pétrochimique.

10. Bande pour machine à papier selon l'une quelconque des revendications 1 à 9, **caractérisée en ce que** la bande pour machine à papier est munie d'un revêtement et **en ce que** le revêtement est constitué en partie ou entièrement d'un bioplastique, et/ou **en ce que** la bande pour machine à papier est munie de couche de fibres et **en ce que** la couche de fibres est constituée en partie ou entièrement d'un bioplastique.
